# EUROPÄISCHE PATENTSCHRIFT

(11) **EP 2 931 968 B1**
(45) Veröffentlichungstag und Bekanntmachung des Hinweises auf die Patenterteilung: **31.10.2018**
(21) Anmeldenummer: 13805310.3
(22) Anmeldetag: 02.12.2013
(51) Int. Cl.: D21C 3/00, D21C 3/02, D21C 3/04, D21C 3/22, D21C 9/10, D21C 11/08, B27N 3/00

(54) **VERWENDUNG VON NATRIUMDITHIONIT IM ZELLSTOFFKOCHPROZESS**
USE OF SODIUM DITHIONITE IN A CELLULOSE PULPING PROCESS
UTILISATION DE DITHIONITE DE SODIUM DANS UN PROCESSUS DE CUISSON DE CELLULOSE

(30) Priorität: 12.12.2012 EP 12196636
(43) Veröffentlichungstag der Anmeldung: 21.10.2015
(73) Patentinhaber: BASF SE, 67056 Ludwigshafen am Rhein (DE); Technische Universität Dresden, 01069 Dresden (DE)
(72) Erfinder: ERREN, Stefan, 67169 Kallstadt (DE); SCHÖNHABER, Dieter, 67149 Meckenheim (DE); SCHACHTL, Martin, 84172 Buch (DE); FISCHER, Steffen, 01705 Freital (DE); BAEURICH, Christian, 01062 Hartha (DE)
(74) Vertreter: BASF IP Association
(86) Internationale Anmeldenummer: PCT/EP2013/075193
(87) Internationale Veröffentlichungsnummer: WO 2014/090609

(56) Entgegenhaltungen:
- DE-C- 912 169
- US-A1- 2012 168 102

## Beschreibung

Die vorliegende Erfindung betrifft ein Verfahren zur Herstellung von Zellulose aus lignocellulose-haltigem Material mittels Sulfit-Aufschluss oder Sulfat-Aufschluss, wie in den Ansprüchen definiert.

Die Verfahren zur Gewinnung von Zellulose (hierin und in der Fachwelt auch "Zellstoff" genannt) aus lignocellulose-haltigem Material, wie Holz, sind bekannt und beispielsweise in Ullmanns Enzyklopädie der technischen Chemie, 4. Auflage, Band 17, "Papier, Faserrohstoffe", S. 531-576, Verlag Chemie Weinheim, New York (1979), beschrieben. Üblicherweise wird die Zellulose durch chemische Aufschlussprozesse aus dem lignocellulose-haltigen Material, beispielsweise Holz, gewonnen. Solche chemischen Aufschlussverfahren sind beispielsweise der für diese Zwecke angewendeter Sulfit-Aufschluss oder der ebenfalls bekannte Sulfat-Aufschluss. Sulfit-Aufschluss und Sulfat-Aufschluss sind zum Beispiel in der oben zitierten Ullmann-Literatur beschrieben.

Vereinfacht gesagt wird lignocellulose-haltiges Material in beiden oben genannten Prozessen wie folgt behandelt um Zellulose zu gewinnen.

Beim Sulfit-Verfahren (hierin auch "Sulfit-Aufschluss" genannt) wird lignocellulose-haltiges Material, üblicherweise Holz, im sauren oder neutralen Milieu in Gegenwart von Sulfiten (Salze der schwefligen Säure H₂SO₃) mit einer sogenannten Kochsäure behandelt, wobei das Lignin üblicherweise sulfoniert und wasserlöslich wird und somit aus den Fasern entfernt werden kann unter Zurücklassen des Zellstoffes.

DE-C-912 169 beschreibt das Verkochen von Fichteholzspänen mit Sulfatlauge. Die Sulfatlauge kann Natriumdithionit (Na₂S₂0₄) enthalten. Die Holzspäne werden mit der Sulfatlauge versetzt und gekocht. Das heißt, dass das Natriumdithionit von Anfang an in der Kochlauge vorliegt und mit dieser aufgeheizt wird.

US-A-2012/0168102 betrifft die Vorbehandlung von Lignocellulose-Material durch Wasserextraktion und anschließende Imprägnierung mit oxidierenden oder reduzierenden Agenzien ("reducing agent"), bevor das so behandelte Lignocellulose-Material einem "Kraft pulping process", ergo Sulfat-Aufschluss, zugeführt wird. Ein "alkali metal dithionite (hydrosulfite)" kann als "reducing agent" eingesetzt werden.

Es existieren diverse Prozess-Typen des Sulfit-Aufschlusses, die sich unter anderem durch den pH-Wert ihrer Kochlösung unterscheiden. Dies sind beispielsweise:
a) Der saure Bisulfit-Aufschluss mit Magnesiumdihydrogensulfit (im Folgenden auch "Mg(HSO₃)₂") und Schwefeldioxid, SO₂ sowie Wasser als Komponente der Kochsäure,
b) der Bisulfit-Aufschluss mit Mg(HSO₃)₂, als Komponente der Kochsäure,
c) der Neutralsulfit-Aufschluss mit Dinatriumsulfit (im Folgenden auch "Na₂SO₃") und Natriumcarbonat (im Folgenden auch "Na₂CO₃"), als Komponenten der Kochsäure und
d) der Alkalisulfit-Aufschluss mit Na₂SO₃ und Natriumhydroxid (im Folgenden auch "NaOH") sowie Wasser als Komponenten der Kochsäure.

In der Regel wird beim sauren Bisulfit-Aufschluss Magnesium in Form von Magnesiumoxid (MgO) als Base verwendet welches dann zum Dihydrogensulfit umgesetzt wird. Anstelle des Magnesiums (Mg) kann beim sauren Bisulfit-Aufschluss auch Calcium (Ca), Natrium (Na) oder Ammonium (NH₄⁺) als Base für die Kochlösung verwendet werden, welches dann analog Magnesium als entsprechende Oxide bzw. Hydroxide eingesetzt werden. Ebenso können diese Metalle üblicherweise, bis auf Calcium, auch beim Bisulfit-Aufschluss analog eingesetzt werden.

Beim Sulfit-Verfahren ist heute das saure Magnesiumbisulfit-Verfahren das am häufigsten angewendete.

Für das Sulfit-Verfahren kommen als lignocellulose-haltiges Material in der Regel Nadelhölzer wie Fichtenholz, zudem Tannenholz und das Holz der Hemlocktanne in Frage. Überdies eignen sich auch einige Laubholzarten wie Buche, Pappel und Birke. Bevorzugt im Sulfit-Verfahren ist Fichtenholz.

Die oben genannten verschiedenen Prozesstypen des Sulfit-Verfahrens arbeiten üblicherweise jeweils bei Drücken im Bereich von 0,1 bis 10 bar und im Allgemeinen bei bestimmten pH-Wertbereichen. Der saure Bisulfit-Aufschluss a) üblicherweise bei einem pH-Wert im Bereich von 2 bis 3, der Bisulfit-Aufschluss b) üblicherweise bei einem pH-Wert im Bereich von 3 bis 5, der Neutralsulfit-Aufschluss c) üblicherweise bei einem pH-Wert im Bereich von 6 bis 9 und der Alkalisulfit-Aufschluss d) üblicherweise bei einem pH-Wert um 11.

Entsprechend des pH-Bereiches unterscheiden sich die Aufschlusstemperaturen beim Sulfit-Verfahren. So liegt der Temperaturbereich des sauren Bisulfit-Aufschlusses a) in der Regel bei 120 bis 150°C, der des Bisulfit-Aufschlusses b) in der Regel bei 150 bis 160°C und der des Natriumsulfit-Aufschlusses c) bzw. auch der des Alkalisulfit-Aufschlusses d) in der Regel bei 160 bis 180°C.

Die Kochsäure des Sulfit-Verfahrens enthält üblicherweise sogenanntes freies Schwefeldioxid (SO₂), das als SO₂ und schweflige Säure (im folgenden auch "H₂SO₃") vorliegt und gebundenes SO₂, welches an ein Kation (Base) gebunden ist. Freies SO₂ und gebundenes SO₂ werden in der Regel als Gesamt-SO₂ angegeben. Die Kochsäure des Sulfit-Verfahrens setzt sich im Allgemeinen folgendermaßen zusammen:

M₂SO₃ + H₂SO₃ + SO₂ + H₂O,

davon werden das H₂SO₃ und das SO₂ dem freien SO₂ und das M₂SO₃ dem gebundenen SO₂ zugeordnet. M ist hier die jeweilige sogenannte Base, Beispiel Magnesium.

Der Anteil der Base und des SO₂ in der Kochsäure wird dabei in Gewichts-Prozent angegeben. So enthält beispielsweise eine Kochsäure mit einem Gehalt an Gesamt-SO₂ von 80 g pro Liter 8% Gesamt-SO₂. Der Base-Anteil wird als deren jeweilige Oxid-Form wiedergegeben wie MgO, CaO, Na₂O.

Die Herstellung einer Kochsäure erfolgt üblicherweise durch eine Absorption von SO₂ an Wasser und Basenträger. Die nachstehende Gleichung soll als Beispiel für das Prinzip der Kochsäureherstellung des Bisulfit-Aufschlusses mit Magnesium als Base (Magnesiumbisulfit) dienen.

Mg(OH)₂ + 2SO₂ → Mg(HSO₃)₂

Im Sulfat-Verfahren (auch als "Kraft-Aufschluss" oder "Sulfat-Aufschluss" in der Fachwelt bezeichnet) wird Zellulose üblicherweise aus lignocellulose-haltigem Material beispielsweise dem Holz von Bäumen oder auch aus einjährigen Pflanzen, beispielsweise Schilf, Getreide (Stroh), Zuckerrohr (Bagasse), Mais gewonnen.

Üblicherweise erhitzt man im Sulfatverfahren Hackschnitzel des lignocellulose-haltigen Materials, beispielsweise Holz oder zerkleinerte Pflanzenstängel, in Druckkesseln mehrere Stunden, beispielsweise 3 bis 6 Stunden, lang bei erhöhtem Druck, beispielsweise im Bereich von 7 bis 10 bar, üblicherweise in einem Gemisch aus Natronlauge (wässrige NaOH), Natriumsulfid (Na₂S), und Natriumsulfat (im Folgenden auch "Na₂SO₄") und gegebenenfalls Natriumcarbonat (im folgenden auch "Na₂CO₃").

Hierbei entsteht die sogenannte "Schwarzlauge" (lösliches Alkali-Lignin), die über Filtration vom Zellstoff abgetrennt wird.

Mit den genannten Sulfit- und Sulfatverfahren lässt sich Zellulose von Lignin abtrennen, allerdings ist es nach wie vor wünschenswert die Zellstoffausbeute zu erhöhen und dies insbesondere bei gleichzeitigem niedrigen Lignin-Gehalt des Zellstoffs.

Es ist bekannt, dass es beispielsweise beim Aufschluss von Holz zu Zellstoff einen Zusammenhang gibt zwischen dem sogenannten "Aufschlussgrad", ausgedrückt zum Beispiel durch die "Kappa-Zahl", und der Zellstoffausbeute.

Die Kappa-Zahl ist ein Maß für den Lignin-Gehalt des Zellstoffes.

Eine sehr niedrige Kappa-Zahl, also sehr niedriger Lignin-Gehalt im Zellstoff, korreliert üblicherweise mit einer niedrigen Zellstoffausbeute. Üblicherweise wird nämlich bei fortschreitendem Aufschluss nicht nur das Lignin mehr und mehr entfernt, sondern zunehmend auch Zellstoff (-komponenten) (vorwiegend Hemicellulosen) aus dem Holz in die Kochsäure oder Kochlauge herausgelöst. Daraus resultiert eine geringere Menge an isoliertem Zellstoff relativ zum eingesetzten Holz.

Ein Nachteil des Zellstoffaufschlusses nach dem Sulfat-Verfahren ist die Entstehung von übelriechenden Stoffen wie Mercaptanen, insbesondere Methylmercaptan.

Der Zusatz von Natriumdithionit (im folgenden auch "Na₂S₂O₄") beim Zellstoffherstellungsprozess ist grundsätzlich aus der folgenden Literatur bekannt.

G. Jayme und G. Wörner beschreiben einen alkalischen Sulfit-Aufschluss von Fichtenholz bei 170°C, 24 Stunden, wobei in 100 cm³ der Aufschlusslösung 3 g NaOH, 1,56 g Natriumdithionit (Na₂S₂O₄) und 4,69 g Na₂SO₃ enthalten waren. (G. Jayme, G. Wörner, Papier, 6. Jahrgang, Heft 11, S. 220-222 (1952)). Darin werden relativ große Mengen Natriumdithionit bezogen auf das zu behandelnde Holz indirekt über die Mengenaufstellung der Chemikalien sowie das "Laugenverhältnis" beschrieben (S. 221, linke Spalte Zahlentafel und der sich daran anschließende Absatz).

Weiterhin beschreiben Jayme und Wörner in Holz als Roh- und Werkstoff 10 (1952) 6, S. 244-249, die Verwendung relativ großer Mengen von Natriumdithionit (Na₂S₂O₄) in einer SulfatLauge (65% NaOH, 25% Na₂S und 10% Na₂CO₃) beim Sulfat-Aufschluss von Fichtenholz. Die Menge Natriumdithionit bezogen auf das zu behandelnde Holz ist auch hier indirekt über die Mengenaufstellung der Chemikalien sowie das "Laugenverhältnis" beschrieben (S. 246, linke Spalte ab "Wirkung des Natriumhypodisulfits in Sulfat-Aufschlusslösungen" bis inclusive Tabelle 2). Das dort beschriebene "Laugenverhältnis" von 1 : 7,5 besagt, dass auf 1 Massenteil Holz 7,5 Massenteile Kochlauge eingesetzt wurden.

Aufgabe der vorliegenden Erfindung war es eine hohe Zellstoffausbeute bei gleichzeitigem geringen Lignin-Gehalt des Zellstoffs beim Aufschluss von lignocellulose-haltigem Material zu erhalten, wobei insbesondere beim Sulfatverfahren die Entstehung übelriechender Emissionen vermindert werden soll.

Die Aufgabe wurde gelöst in dem man bei dem Sulfit-Aufschluss oder Sulfat-Ausschluss geringe Mengen eines Salzes der dithionigen Säure (diese im folgenden auch "H₂S₂O₄") zusetzt und wie im Übrigen in den Ansprüchen beschrieben.

Zellulose ist bekannt und beispielsweise in "Ullmanns Enzyklopädie der technischen Chemie, 4. Auflage, Band 17, "Papier, Faserrohstoffe", Verlag Chemie Weinheim, New York (1979) S. 531-532 in Kapitel 1" beschrieben. Lignocellulose-haltiges Material ist hierin jegliches Material, vorzugsweise aus der Natur, welches Lignin und Zellulose enthält.

Bevorzugtes lignocellulose-haltiges Material sind Hölzer, inklusive zerkleinerte Hölzer, wie Holzabschnitte aus Sägewerken.

Gut geeignete Hölzer sind Nadelhölzer, vorzugsweise Fichte oder Kiefer oder Laubhölzer wie Buche.

Weiterhin werden hierin unter lignocellulose-haltigem Material noch Gräser und Ein-Jahrespflanzen, beispielsweise Stroh, Schilf, Espartogras, Bambus und Bagasse verstanden, wobei diese üblicherweise nicht mit dem Sulfit-Verfahren aufgeschlossen werden, sondern vorzugsweise mit alkalischen Aufschluss-Verfahren oder dem Neutralsulfit-Verfahren.

Der Sulfit-Aufschluss und der Sulfat-Aufschluss zur Gewinnung von Zellulose sind bekannt und werden eingangs und ausführlicher in Ullmanns Enzyklopädie der technischen Chemie, 4. Auflage, Band 17, "Papier, Faserrohstoffe", Verlag Chemie Weinheim, New York (1979) S. 535-549 in Kapitel 1.4] beschrieben.

Salze der dithionigen Säure (H₂S₂O₄) sind hierin alle Metallsalze oder substituierten (NR₄⁺) oder unsubstituierten (NH₄⁺) Ammoniumsalze dieser Säure.

Gut geeignete Salze der dithionigen Säure sind die Alkalimetallsalze, Erdalkalimetallsalze, Salze der Metalle der Gruppe 12 des Periodensystems der Elemente, sowie Ammonium (NH₄⁺)-Salze.

Bevorzugte Salze der dithionigen Säure sind Natriumdithionit (Na₂S₂O₄), Kaliumdithionit (K₂S₂O₄), Calciumdithionit (CaS₂O₄), Zinkdithionit (ZnS₂O₄), Ammoniumdithionit ((NH₄)₂S₂O₄).

Salze der dithionigen Säure, inklusive der oben bevorzugten, umfassen selbstverständlich auch jene Individuen, welche Kristallwasser und/oder Additive, letztere beispielsweise zum Stabilisieren, enthalten.

Ein gut geeignetes Salz der dithionigen Säure ist das Natriumdithionit-Produkt, welches von BASF SE als Blankit® oder Blankit®S in den Handel gebracht wird.

Für das erfindungsgemäße Verfahren sind grundsätzlich alle Varianten des Sulfit-Aufschlusses, wie eingangs und in Ullmanns Enzyklopädie der technischen Chemie, 4. Auflage, Band 17, "Papier, Faserrohstoffe", S. 531-576, Verlag Chemie Weinheim, New York (1979) beschrieben, geeignet.

Die Aufschluss-Temperatur beim Sulfit-Aufschluss liegt üblicherweise im Bereich von 100 bis 160°C.

Ein für das erfindungsgemäße Verfahren gut geeigneter Sulfit-Aufschluss ist das Bisulfit-Verfahren mit Mg(HSO₃)₂ als Komponente der Kochsäure, welches im Folgenden näher beschrieben wird.

Als lignocellulose-haltiges Material werden Nadelhölzer, vorzugsweise Fichtenhölzer, bevorzugt als Hackschnitzel eingesetzt. Die Hackschnitzel werden üblicherweise waldfrisch (also mit einem Trockengehalt von etwa 50 Gew.-%) eingesetzt. Die Einsatzmenge wird als Trockensubstanz (otro) errechnet, um dann beispielsweise die Ausbeute an Zellstoff bestimmen zu können.

Die Kochsäure kann durch Aufschlämmen von Magnesiumcarbonat (im folgenden auch "MgCO₃") im Wasser und anschließendes Einleitens von SO₂ hergestellt werden. Die Einleitung von SO₂ erfolgt in der Regel solange, bis eine klare Lösung entstanden ist, die einen pH-Wert beispielsweise von etwa 3,8 aufweist. Dabei liegt üblicherweise etwa die gesamte gelöste Substanz als Mg(HSO₃)₂ vor. Bei weiterer Einleitung von SO₂ würde der pH-Wert mit zunehmendem Anteil an schwefliger Säure weiter sinken.

Die Kochung des sogenannten lignocellulose-haltigen Materials mit der Kochsäure findet in den üblichen Kochern, diskontinuierlich oder auch kontinuierlich statt. Die Gesamtkochzeit liegt im Bereich von 400 bis 600 Minuten.

Vorzugsweise wird für die Kochung in den hierin genannten Bisulfit-Verfahren, vorzugsweise dem Bisulfit-Verfahren mit Mg(HSO₃)₂ als Komponente der Kochsäure, ein Temperaturprofil verwendet.

Ein gut geeignetes Temperaturprofil ist wie folgt.

| | |
|---|---|
| 1. Phase: | Aufheizung von einer Temperatur im Bereich von 15 bis 30°C auf eine Temperatur im Bereich von 100 bis 110°C, innerhalb von 60 bis 120 Minuten. |
| 2. Phase (Imprägnier-Phase): | 60 bis 90 Minuten Verharren bei einer Temperatur im Bereich von 100 bis 110°C. |
| 3. Phase: | Hochheizen von einer Temperatur im Bereich von 100 bis 110°C, bis zu einer Temperatur im Bereich von 150 bis 160°C, innerhalb von 45 bis 90 Minuten. |
| 4. Phase (Fertigkochzeit): | 150 bis 250 Minuten verharren bei einer Temperatur im Bereich von 150 bis 160°C |
| 5. Phase: | Abkühlung auf eine Temperatur im Bereich von 100 bis 90°C. |

Das Salz der dithionigen Säure, vorzugsweise Natriumdithionit (Na₂S₂O₄), Calciumdithionit (CaS₂O₄), Zinkdithionit (ZnS₂O₄), besonders bevorzugt Natriumdithionit, wird in die Mischung aus lignocellulose-haltigen Material, vorzugsweise der Hackschnitzel aus Fichtenholz, und der Kochsäure, wie oben beschrieben in einer Menge im Bereich von 0,1 bis 4,0 Gew.- %, vorzugsweise 1,0 bis 2,0 Gew.- %, jeweils bezogen auf das ofentrockene lignocellulose-haltige Material, vorzugsweise den ofentrockenen Hackschnitzeln aus Fichtenholz, zugesetzt.

Grundsätzlich kann die Dosierung des Salzes der dithionigen Säure jederzeit während des Kochprozesses oder auch davor geschehen. Bevorzugt sind allerdings die folgenden Dosierungsvarianten:
a) am Anfang der 2. Phase
b) am Anfang der 4. Phase
c) in ca. der Hälfte der 4. Phase

Bevorzugt wird das Salz der dithionigen Säure am Anfang der 2. Phase, also der Imprägnier-Phase, dosiert.

Ein für das erfindungsgemäße Verfahren gut geeigneter Sulfat-Aufschluss wird im Folgenden beschrieben.

Als lignocellulose-haltiges Material werden Hölzer, wie Laub- oder vorzugsweise Nadelhölzer, besonders bevorzugt Fichtenhölzer, bevorzugt als Hackschnitzel, eingesetzt.

Grundsätzlich kann als Kochlauge das für das Sulfatverfahren bekannte Gemisch aus Natronlauge (wässrige NaOH), Natriumsulfid (Na₂S) und Natriumsulfat (im folgenden auch "Na₂SO₄") und gegebenenfalls Natriumcarbonat (im folgenden auch "Na₂CO₃") verwendet werden, dem das Salz der dithionigen Säure, vorzugsweise ausgewählt aus der Gruppe bestehend aus Natriumdithionit, Zinkdithionit, Calciumdithionit, in einer Menge im Bereich von 0,1 bis 4 Gew.-% bezogen auf die Menge an ofentrockenem lignocellulose-haltigen Material zugegeben wurde.

Eine gut geeignete Kochlauge für das erfindungsgemäße Sulfat-Verfahren ist im Folgenden beschrieben:
Die Kochlauge für den Sulfat-Aufschluss enthält üblicherweise als wirksame Kochchemikalien NaOH und Natriumsulfid (Na₂S). Die Summe beider Substanzen (ausgedrückt als NaOH) relativ zum lignocellulose-haltigen Material, vorzugsweise Holz (ofentrocken (otro) gerechnet), ist das Alkaliverhältnis. Dieses Verhältnis liegt üblicherweise im Bereich von 20 bis 24 Gew.-%.

Die notwendige Konzentration dieser Substanzen in der Kochlauge ist üblicherweise abhängig vom sogenannten "Laugenverhältnis". Hierunter versteht der Fachmann Massenanteile Kochlauge in Relation zu Massenanteilen lignocellulose-haltigem Material, vorzugsweise Holz (ofentrocken (otro) gerechnet). Bei Nadelhölzern, beispielsweise Fichte und Kiefer liegt dieses Laugenverhältnis üblicherweise in Abhängigkeit von der Fülldichte an Holz im Kocher im allgemeinen im Bereich von 4 : 1 bis 4,5 : 1, beispielsweise 4,2 : 1. Somit liegt die Konzentration an wirksamem Alkali in der Kochlauge beispielsweise im Bereich von 45 bis 60 g/l.
Der Anteil an Natriumsulfid (Na₂S) am wirksamen Gesamtalkali ist die Sulfidität (in % angegeben). Diese liegt in der Regel im Bereich von 30 bis 38%, beispielsweise 30%.
Die Kochlauge für das erfindungsgemäße Sulfat-Verfahren enthält ein Salz der dithionigen Säure, vorzugsweise ausgewählt aus der Gruppe bestehend aus Natriumdithionit, Zinkdithionit, Calciumdithionit, in einer Menge im Bereich von 0,1 bis 4 Gew.-% bezogen auf die Menge an ofentrockenem lignocellulose-haltigen Material.
Der pH-Wert der Kochlauge für das erfindungsgemäße Sulfat-Verfahren liegt am Anfang des Kochprozesses üblicherweise bei etwa 14.
Die Kochung des lignocellulose-haltigen Materials mit der Kochlauge für das erfindungsgemäße Sulfat-Verfahren findet in den üblichen Kochern diskontinuierlich oder kontinuierlich statt.
Die Gesamtkochzeit für das erfindungsgemäße Sulfat-Verfahren liegt üblicherweise im Bereich von 200 bis 400 Minuten, vorzugsweise 240 bis 300 Minuten.
Die Kochtemperatur für das erfindungsgemäße Sulfat-Verfahren liegt im Bereich von 160 bis 185°C, beispielsweise bei 170°C.
Das Salz der dithionigen Säure, vorzugsweise ausgewählt aus der Gruppe bestehend aus Natriumdithionit, Zinkdithionit, Calciumdithionit, besonders bevorzugt Natriumdithionit, wird im erfindungsgemäßen Sulfatverfahren der Mischung des lignocellulose-haltigen Materials und der Kochlauge in einer Menge im Bereich von 0,1 bis 4,0 Gew.- %, vorzugsweise 1,0 bis 2,0 Gew.-%, jeweils bezogen auf das ofentrockene lignocellulose-haltige Material, zugesetzt. Das Salz der dithionigen Säure wird in der Endphase des Aufschlusses des erfindungsgemäßen Sulfatverfahrens zugegeben
Das erfindungsgemäße Verfahren zur Herstellung aus Zellulose aus lignocellulose-haltigem Material mittels Sulfit-Aufschluss oder Sulfat-Aufschluss liefert Zellstoff in guter Ausbeute bei guter Delignifizierung des lignocellulose-haltigen Materials. Der Weißgrad des ungebleichten Zellstoffs ist verbessert.

Der Zusatz eines Salzes der dithionigen Säure im erfindungsgemäßen Sulfatverfahren verringert die Konzentration übelriechender Substanzen vorzugsweise Mercaptanen im Abgas des Sulfat-Kochprozesses. Beispiele

### (I) Sulfit-Aufschluss nach dem Bisulfit-Verfahren mit Mg(HSO₃)₂ als Komponente der Kochsäure

### A) Lignocellulose haltiges Material:

Fichtenholzhackschnitzel vorsortiert und 2 bis 3 Tage vor der Kochung an der Raumluft vorgetrocknet, Wassergehalt im Bereich von 23,4 bis 33,2 Gew.-%, im Mittel etwa 30 Gew.-%

### B) Kochsäure:

Rechnerisch 2,7 Gew.-% MgO pro Liter. pH-Wert vor der Kochung (Anfangs-pH-Wert) 3,8. 1100 g MgCO₃ wurden in 17 Liter entionisiertem Wasser aufgeschlämmt, um eine rechnerische MgO-Konzentration von ca. 2,7 Gew.-% zu erhalten. In die Suspension wurde gasförmiges Schwefeldioxid (SO₂) eingeleitet bis der pH-Wert 3,8 betrug.

### C) Kochung

3200 g (ofentrocken (otro) gerechnet) Fichtehackschnitzel mit einem ursprünglichen Wassergehalt wie in A) beschrieben und 16 Liter der Kochsäure aus B) wurden in den diskontinuierlichen Kocher mit einem Fassungsvermögen von 25 Liter gefüllt, entsprechend einem Mengenverhältnis Kochsäure : otro Holz von 5 : 1. Der Kocher verfügte über eine Säureumwälzung und elektrische Mantelheizung sowie einen Temperaturregler, Manometer, Temperatursensor und pH-Elektrode, sowie angeschlossenes EDV-System.

Es wurde folgendes Heizprogramm durchgeführt:
1. Phase: 105 min Anheiz-Zeit von Raumtemperatur (23°C) auf 105°C
2. Phase: 90 min Haltezeit (Imprägnier-Phase) bei 105°C
3. Phase: 60 min Hochheizzeit von 105°C auf Fertigkochtemperatur 155°C
4. Phase: 195 min Fertigkochzeit bei Fertigkochtemperatur 155°C
5. Phase: ca. 60 min Abgaszeit (nach Erreichen der Kochdauer Heizung aus) bis Temperatur unter 100°C fiel.

Die Gesamt-Aufschlusszeit betrug 510 min (8 h 30 min). Der Druck im Kocher betrug am Ende der Fertigkochzeit 8 bis 9 bar.

Natriumdithionit (Blankit®S der BASF SE) wurde in Wasser gelöst per Dosierpumpe binnen 10 min in den Kocher zum Gemisch zugegeben und zwar 32 g reines Na₂S₂O₄ (1 Gew.-% Na₂S₂O₄ bezogen auf eingesetztes otro gerechnetes Holz) bzw. 64 g reines Na₂S₂O₄ (2 Gew.-% Na₂S₂O₄ bezogen auf eingesetztes otro gerechnetes Holz).

Die Zugabe-Zeitpunkte des Natriumdithionits waren, pro Versuch, wie folgt: Am Anfang der Haltezeit (Imprägnier-Phase), ca. 105 min nach Versuchsbeginn oder am Anfang der Fertigkochzeit, ca. 255 min nach Versuchsbeginn oder in der Hälfte der Fertigkochzeit, ca. 360 min nach Versuchsbeginn.

Bei Versuch W 16 wurden die Hackschnitzel unmittelbar vor dem Aufschluss mit einer solchen Menge wässriger Lösung von Natriumdithionit (Blankit®S der BASF SE) imprägniert, entsprechend 1 Gew.-% reines Na₂S₂O₄ bezogen auf eingesetztes otro gerechnetes Holz.

Nach Beendigung der Aufschlüsse wurde der Zellstoff entnommen, mit Wasser versetzt und mit einem Rührgerät zerfasert. Der zerfaserte Zellstoff wurde in ein Sieb gefüllt, mit Wasser gewaschen und in einer Zentrifuge entwässert.

### D) Aufstellung und Auswertung

Tabelle 1 gibt die Versuche wieder:

**Tabelle 1:**

| Versuchsreihe | Hilfsmittelzugabe [2] | Zugabe-Zeitpunkt | min [1] | Temp. bei Zugabe |
|---|---|---|---|---|
| W7 | 1% | Beginn Fertigkochzeit | 255 min | 155 °C |
| W8 | 1% | Anfang Imprägnierungsphase | 105 min | 105 °C |
| W9 | 1% | Hälfte Fertigkochzeit | 360 min | 155 °C |
| W10 | 2% | Anfang Imprägnierungsphase | 105 min | 105 °C |
| W11 | 2% | Beginn Fertigkochzeit | 255 min | 155 °C |
| W12 | 1% | Anfang Imprägnierungsphase | 105 min | 105 °C |
| W14 | ohne | - | - | - |
| W15 | 1% | Anfang Imprägnierungsphase | 105 min | 105 °C |
| W16 | 1% | vor Aufschlussprozess | - | - |

| | | | | |
|---|---|---|---|---|
| [1] Die Werte bedeuten Anzahl Minuten nach Versuchsbeginn, ergo Start der ersten Aufheizung [2] Natriumdithionit Na₂S₂O₄ | | | | |

In Tabelle 2 sind die Ergebnisse der Versuche aus Tabelle 1 zusammengestellt:

**Tabelle 2:**

| Versuchsreihe | Hilfsmittelzugabe | Zugabe-Zeitpunkt | Gutstoff-Ausbeute [%] | Kappa-Zahl / Weißgrad [%] | Viskosität [ml/g] |
|---|---|---|---|---|---|
| W7 | 1% | Beginn Fertigkochzeit | 54,2 | 24,5 / 60,7 | 676,1 |
| W8 | 1% | Anfang Imprägnierungsphase | 54,9 | 19,0 / 62,9 | 640,6 |
| W9 | 1% | Hälfte Fertigkochzeit | 55,3 | 27,9 / 59,1 | 689,0 |
| W10 | 2% | Anfang Imprägnierungsphase | 54,5 | 25,5 / 59,1 | 679,8 |
| W11 | 2% | Beginn Fertigkochzeit | 53,1 | 17,2 / 63,6 | 660,8 |
| W12 | 1% | Anfang Imprägnierungsphase | 54,7 | 16,0 / 63,3 | 645,1 |
| W14 | ohne | - | 55,6 | 36,1 / 58,6 | 708,8 |
| W15 | 1% | Anfang Imprägnierungsphase | 54,3 | 20,6/61,7 | 677,4 |
| W16 | 1% | vor Aufschlussprozess | 55,0 | 29,0 / 57,1 | 694,9 |

### Darin bedeuten:

Gutstoffausbeute bedeutet erhaltene Zellstoffmenge (ohne Grobstoff bzw. Splitteranteil) in Relation zum eingesetzten Holz; sie wurde bestimmt durch Wägung und Trockengehaltsmessung.

Die Kappa-Zahl gibt die Härte des Zellstoffs an und wurde bestimmt gemäß ISO 302. Vereinfacht gesagt, wird bei der Bestimmung der Kappa-Zahl in einer wässrigen Zellstoffsuspension im sauren Medium unter definierten Bedingungen der Kaliumpermanganat-Verbrauch (KMnO₄-Verbrauch) gemessen. Je höher der Lignin-Gehalt im Zellstoff ist, desto höher ist der Kaliumpermanganat-Verbrauch und somit die Kappa-Zahl. Je höher die Kappa-Zahl, umso höher der Restlignin-Gehalt des Zellstoffs, umso härter ist in der Regel der Zellstoff.

Weißgrad (R457) bedeutet Remission bei 457nm und wurde bestimmt am Gerät Datacolor Elrepho® nach ISO 2470.

Die Viskositätsbestimmung wurde nach ISO 5351/1 durchgeführt (International Standard ISO 5351/1, Cellulose in dilute solutions - Determination of liminting viscosity number, Part 1: Method in cupri-ethylene-diamine (CED) solution, First edition 1981-12-01).

Dabei wird eine Lösung der Cellulose in Kupferethylendiamin-Lösung hergestellt. Die Konzentration des Lösungsmittels ist festgelegt. Die Konzentration an Cellulose in der Lösung ist entsprechend der Probe bei der Bestimmung festzulegen. Gemessen wird die Durchlaufzeit, sowohl des Lösungsmittels als auch der Cellulose-Lösung durch ein Kapillar-Viskosimeter bei 25°C. Die Berechnung der Grenzviskositätszahl erfolgt aus den Ergebnissen bei der Bestimmung und der bekannten Konzentration der Cellulose-Lösung nach der Martin- Gleichung.
Die Messung wurde nach der Alternative A der Bestimmungsmethode durchgeführt (International Standard ISO 5351/1, Cellulose in dilute solutions - Determination of liminting viscosity number, Part 1: Method in cupri-ethylene-diamine (CED) solution, First edition 1981-12-01). Dabei wird bei niedriger Cellulose-Konzentration gearbeitet und für die Messung der Durchlaufzeiten von Lösungsmittel und Cellulose-Lösung die gleiche Kapillare verwendet.

Man erkennt, dass die Zugabe des Hilfsmittels, besonders vorteilhaft am Anfang der Imprägnierungsphase, eine verbesserte Kombination der Eigenschaften Gutstoffausbeute/Kappa-Zahl bzw. Weißgrad ergibt.

### (II) Sulfat-Aufschluss

### A) Lignocellulose-haltiges Material:

Fichten-Kiefern Mischhackschnitzel mit einem Mischungsverhältnis Fi-Ki (7:3) ungetrocknet, Wassergehalt 57%.

### B) Kochlauge:

Die Kochlauge wurde durch Eintragen von handelsüblichen Laborchemikalien in Wasser aus Natronlauge (NaOH) und Natriumsulfid (Na₂S) hergestellt. Die Einsatzmenge an Chemikalien wurde so bemessen, dass ein Alkaliverhältnis von 23% bei einer Sulfidität von 20% zur Anwendung kam.

### C) Kochung:

Es wurden entsprechend des Holztrockengehaltes so viel Hackschnitzel in einen 10 l Kocher eingetragen, dass 1300 g an Trockensubstanz (ofentrocken (otro) gerechnet) Holz verwendet wurden. Der Kocher wurde mit Kochlauge gefüllt. Diese enthielt bei einem gewünschten Alkaliverhältnis von 23% und einer Sulfidität von 20% 239,2 g NaOH und 59,8 g Na₂S (als NaOH gerechnet). Anschließend wurde der Kocherinhalt auf 170°C hochgeheizt und bei dieser Temperatur solange gehalten, bis die gewünschte Aufschlussdauer erreicht war.

Für die Kalkulation der gewünschten Aufschlussdauer wurde der sog. H-Faktor genutzt. Dabei wird die Temperaturabhängigkeit der relativen Reaktionsgeschwindigkeit für den alkalischen Aufschluss zugrunde gelegt. Für alle Kochungen wurde ein H-Faktor von 3500 realisiert.

Bei ausgewählten Kochungen wurden jeweils 2 Gew.-% relativ zur eingetragenen Holzmenge (ofentrocken (otro) gerechnet) Natriumdithionit zugegeben. Bei einer Kochung erfolgte die Zugabe in der Hauptphase des Aufschlusses (Vergleichsbeispiel), bei einer weiteren Kochung in der Endphase des Aufschlusses.
Nach Erreichen des H-Faktors von 3500 wurden die Kochungen durch Beenden der Beheizung und Abkühlung in Verbindung mit Druckentspannung ("Abgasen") abgebrochen. Der Zellstoff wurde durch kräftiges Rühren zerfasert und gewaschen.

### D) Aufstellung und Auswertung

Tabelle 3 gibt die Versuche wieder:

**Tabelle 3**

| Kochung Nr. | Hilfsmittelzugabe [1] | Zugabe-Zeitpunkt | Temperatur bei Zugabe |
|---|---|---|---|
| 1 | ohne | --------------- | -------- |
| 2 (Vgl.) | 2% | Hauptphase | 170°C |
| 3 | 2% | Endphase | 170°C |

| | | | |
|---|---|---|---|
| [1] Natriumdithionit Na₂S₂O₄ | | | |

In der Tabelle 4 ist die Gutstoffausbeute und die Kappa-Zahl dargestellt.

**Tabelle 4:**

| Kochung Nr. | Hilfsmittelzugabe [1] | Gutstoffausbeute [%] | Kappa-Zahl |
|---|---|---|---|
| 1 | ohne | 43,3 | 20,1 |
| 2 (Vgl.) | 2% in Hauptphase | 46,4 | 19,4 |
| 3 | 2% in Endphase | 47,1 | 19,9 |

| | | | |
|---|---|---|---|
| [1] Natriumdithionit Na₂S₂O₄ | | | |

Gutstoffausbeute und Kappa-Zahl sind wie unter (I), oben definiert.

Man erkennt, dass die Zugabe des Natriumdithionits mit einer deutlichen Ausbeutesteigerung (3 bis 4 Prozentpunkte) verbunden ist, wobei sogar die Kappa-Zahl noch leicht reduziert wurde.

### E) Reduktion der Methylmercaptan-Emissionen

Es wurde ein Sulfat-Aufschluss von Nadelholz wie oben beschrieben, durchgeführt

Während des Ablassens der Gase aus dem Kocher ("Abgasen") wurde mit einer Spürpumpe zu unterschiedlichen Zeiten Abgasproben entnommen. Die Konzentration von Methylmercaptan in diesen Proben wurde mit methylmercaptan-spezifischen Gasprüfröhrchen gemessen.

Die jeweils erste Messung erfolgte unmittelbar nach Beendigung der Kochung, Temperatur im Kocher bei 172°C. Die folgenden Messungen erfolgten bei weiter abgesunkenen Kochertemperaturen, siehe Tabelle 5. Die Ergebnisse sind in Tabelle 5 zusammengestellt.

**Tabelle 5: Methylmercaptan-Konzentrationen**

| Versuch | Gew.-% [1] Na₂S₂O₄ | Sulfidität [%] | Kochertemperatur zur Mess-Zeit [°C] | Methylmercaptan-Konzentration [ppm] |
|---|---|---|---|---|
| 1b | 0 | 30 | 162 | 890 |
| 2b | 0 | 20 | 162 | 410 |
| 3b | 2 | 30 | 162 | 400 |
| 4b | 2 | 20 | 162 | 180 |

| | | | | |
|---|---|---|---|---|
| [1]: Bezogen auf otro Holz | | | | |

### Darin bedeuten:

### Sulfidität: Anteil an Na₂S im wirksamen Alkali

Bei hoher Sulfidität ist die Methylmercaptan-Konzentration am größten. Durch den Einsatz von Na₂S₂O₄ kommt es zu einer Abnahme des Methylmercatans im Abgas.

## Patentansprüche

1. Verfahren zur Herstellung von Zellulose aus lignocellulose-haltigem Material mittels Sulfit-Aufschluss oder Sulfat-Aufschluss in Gegenwart eines Salzes der dithionigen Säure, **dadurch gekennzeichnet, dass** das Salz der dithionigen Säure in einer Mengeim Bereich von 0,1 bis 4,0 Gew.-% im Falle des Sulfit-Aufschlusses und in einer Menge im Bereich von 1,0 bis 2,0 Gew.-% im Falle des Sulfat-Aufschlusses, jeweils bezogen auf die Menge an ofentrockenem lignocellulose-haltigen Material verwendet wird und wobei man im Sulfit-Aufschluss das Salz der dithionigen Säure zugibt, sobald das Gemisch aus Kochsäure und aufzuschließendem lignocellulose-haltigen Material beim Aufheizen eine Temperatur im Bereich von 60 bis 110°C erreicht hat und man das so erhaltene Gemisch bei einer Temperatur im Bereich von 100 bis 110°C für 30 bis 90 Minuten belässt (Imprägnierungsphase) und wobei man im Sulfat-Aufschluss das Salz der dithionigen Säure in der Endphase des Aufschlusses zugibt.

2. Verfahren nach Anspruch 1, wobei das Salz der dithionigen Säure ausgewählt wird aus der Gruppe bestehend aus: Natriumdithionit, Zinkdithionit, Calciumdithionit.

3. Verfahren nach Anspruch 1 bis 2, wobei das Salz der dithionigen Säure Natriumdithionit ist.

4. Verfahren nach Anspruch 1 bis 3, wobei der Sulfat-Aufschluss im Temperaturbereich von 160 bis 185°C durchgeführt wird.

5. Verfahren nach Anspruch 1 bis 4, wobei das lignocellulose-haltige Material Holzist.

6. Verfahren nach Anspruch 1 bis 5, wobei das Verfahren diskontinuierlich durchgeführt wird.

## Claims

1. A method of producing cellulose from lignocellulosic material by sulfite digestion or sulfate digestion in the presence of a salt of dithionous acid, which method comprises using the salt of dithionous acid in an amount from 0.1 to 4.0 wt.% in the case of sulfite digestion and in an amount from 1.0 to 2.0 wt.% in the case of sulfate digestion, based in each case on the amount of oven-dry lignocellulosic material, and wherein the salt of dithionous acid is added in said sulfite digestion as soon as the mixture of cooking liquor and lignocellulosic material to be digested has attained a temperature in the range from 60°C to 110°C in the course of being heated up, and the mixture thus obtained is left at a temperature from 100°C to 110°C for from 30 to 90 minutes (impregnation phase) and wherein the salt of dithionous acid is added in the end phase of said sulfate digestion.

2. The method according to claim 1 wherein the salt of dithionous acid is selected from the group consisting of sodium dithionite, zinc dithionite and calcium dithionite.

3. The method according to claim 1 or 2 wherein the salt of dithionous acid is sodium dithionite.

4. The method according to claim 1 to 3 wherein said sulfate digestion is conducted in the temperature range from 160°C to 185°C.

5. The method according to claim 1 to 4 wherein the lignocellulosic material is wood.

6. The method according to claim 1 to 5 as a batch operation.

## Revendications

1. Procédé de fabrication de cellulose à partir d'un matériau lignocellulosique par décomposition par des sulfites ou décomposition par des sulfates en présence d'un sel de l'acide dithionique, **caractérisé en ce que** le sel de l'acide dithionique est utilisé en une quantité dans la plage allant de 0,1 à 4,0 % en poids dans le cas de la décomposition par des sulfites et en une quantité dans la plage allant de 1,0 à 2,0 % en poids dans le cas de la décomposition par des sulfates, à chaque fois par rapport à la quantité de matériau lignocellulosique séché au four, et, en cas de décomposition par des sulfites, le sel de l'acide dithionique est ajouté dès que le mélange de l'acide de Koch et du matériau lignocellulosique à décomposer atteint lors du chauffage une température dans la plage allant de 60 °C à 110 °C, et le mélange ainsi obtenu est laissé à une température dans la plage allant de 100 à 110 °C pendant 30 à 90 minutes (phase d'imprégnation), et, en cas de décomposition par des sulfates, le sel de l'acide dithionique est ajouté lors de la phase terminale de la décomposition.

2. Procédé selon la revendication 1, dans lequel le sel de l'acide dithionique est choisi dans le groupe constitué par : le dithionite de sodium, le dithionite de zinc, le dithionite de calcium.

3. Procédé selon les revendications 1 à 2, dans lequel le sel de l'acide dithionique est le dithionite de sodium.

4. Procédé selon les revendications 1 à 3, dans lequel la décomposition par des sulfates est réalisée dans la plage de température allant de 160 à 185 °C.

5. Procédé selon les revendications 1 à 4, dans lequel le matériau lignocellulosique est le bois.

6. Procédé selon les revendications 1 à 5, dans lequel le procédé est réalisé de manière discontinue.
